# EUROPÄISCHE PATENTSCHRIFT

(11) **EP 3 568 270 B1**
(45) Veröffentlichungstag und Bekanntmachung des Hinweises auf die Patenterteilung: **11.05.2022**
(21) Anmeldenummer: 17822132.1
(22) Anmeldetag: 12.12.2017
(51) Int. Cl.: B27D 1/00, B27D 5/00

(54) **FURNIERTEIL UND VERFAHREN ZU SEINER HERSTELLUNG**
VENEER PART AND METHOD FOR PRODUCING SAME
ÉLÉMENT DE PLACAGE ET PROCÉDÉ POUR LE FABRIQUER

(30) Priorität: 13.01.2017 DE 102017000205
(43) Veröffentlichungstag der Anmeldung: 20.11.2019
(73) Patentinhaber: Schorn&Groh GmbH, 76139 Karlsruhe (DE)
(72) Erfinder: SUBASIC, Midhat, 74889 Sinsheim (DE)
(74) Vertreter: Lichti - Patentanwälte Partnerschaft mbB
(86) Internationale Anmeldenummer: PCT/EP2017/001419
(87) Internationale Veröffentlichungsnummer: WO 2018/130261

(56) Entgegenhaltungen:
- EP-A2- 0 327 953
- AT-B- 167 665
- DE-A1- 19 852 033
- DE-C- 80 325
- DE-C- 559 463
- DE-C- 727 356
- DE-U- 1 896 058
- DE-U- 1 896 722
- DE-U- 1 899 154
- DE-U1- 20 120 158
- DE-U1- 29 520 343
- GB-A- 591 479
- GB-A- 618 155
- US-A- 1 894 171

## Beschreibung

Die Erfindung betrifft ein Verfahren gemäß dem Oberbegriff des Patentanspruchs 1, zur Herstellung eines Furnierteils und ein insbesondere mittels eines solchen Verfahrens hergestelltes Furnierteil gemäß dem Oberbegriff des Patentanspruchs 9. Ein derartiges Verfahren und ein derartiges Furnierteil gehen beispielsweise aus der AT 167 665 B hervor.

Furnierteile, welche gänzlich oder zumindest teilweise aus Furnierholz gebildet sind, sind in vielfältiger Ausgestaltung bekannt und für verschiedenartige Verwendungszwecke geeignet. So bieten sich Furnierteile vornehmlich als sichtseitige Dekorschicht z.B. für Fußbodenbeläge, wie Parkett, für Wand- und Deckenverkleidungen, Möbel, Musikinstrumente, Gehäuse jeglicher Art oder insbesondere auch für Fahrzeuginnenverkleidungsteile und -ausstattungen, wie Armaturenbretter, Mittelkonsolen, Türverkleidungsteile, Armauflagen, Lenkräder und dergleichen an.

Während bei im Wesentlichen flächigen Gegenständen das Furnierteil in relativ einfacher Weise vorgefertigt, zugeschnitten und mit einem entsprechenden Träger verbunden, z.B. verleimt, werden kann, ist es zur Herstellung von Formteilen mit demgegenüber komplexerer Oberflächengeometrie bekannt, ein vorgefertigtes Holzfurnier in ein Formwerkzeug einzulegen, wonach es entweder mit einem thermoplastischen und/oder thermoelastischen Polymer hinterspritzt oder heißverpresst wird, oder es wird mit aushärtbaren Harzen hinterspritzt und werden die Harze zu einem thermoplastischen oder duroplastischen Polymer ausgehärtet. Das solchermaßen erzeugte Formteil weist dann sichtseitig das dekorative Furnierteil auf, welches mit dem PolymerTräger fest verbunden ist. Von Vorteil ist neben der Gewährleistung einer relativ einfachen und kostengünstigen Serienfertigung insbesondere die Möglichkeit, dem mit dem Furnierteil versehenen Formteil eine individuell gewünschte Geometrie zu verleihen, wobei lediglich die Sichtseite mit dem Furnierteil versehen werden muss, um für die gewünschte holzartige Optik und Haptik zu sorgen, während nicht sichtbare Bereiche einschließlich des für die Festigkeit des Formteils maßgeblichen Träger aus demgegenüber preisgünstigen und mittels herkömmlicher Kunststoffverarbeitungsverfahren verarbeitbaren Polymermaterialien erzeugt werden können. Darüber hinaus können Holzfurniere selbstverständlich auch auf nicht polymere Träger, wie beispielsweise aus Holzfaser-, Gipskartonwerkstoffen und dergleichen, aufgebracht werden, was durch Kleben oder beliebige andere bekannte Verbindungs- bzw. Beschichtungsarten geschehen kann.

Die DE 10 2004 062 646 B4 beschreibt ein Innenverkleidungsteil für Kraftfahrzeuge sowie ein Verfahren zu seiner Herstellung, wobei das Innenverkleidungsteil eine Sichtfläche aus einem Holzfurnier aufweist, welches an seiner Innenseite mit einem Vlies versehen ist, über welche es auf eine Kunststoff-Trägerschicht aufgebracht ist. Zur Herstellung des Innenverkleidungsteils ist vorgesehen, dass zunächst das Holzfurnier an seiner nicht sichtbaren Seite mit dem Vlies versehen wird, beispielsweise durch Kleben, wonach es in einer Spritzgießform mit dem Trägerpolymer hinterspritzt wird.

Die WO 00/27926 A1 beschreibt ein Formteil, welches einen Träger aus thermoplastischen oder thermoelastischen Polymeren sowie eine mit dem Träger verbundene Dekorschicht aufweist, welche unter anderem in Form von Holzfurnieren ausgestaltet sein kann. Zur Herstellung des Formteils wird die Dekorschicht bei erhöhtem Druck und bei erhöhter Temperatur, beispielsweise mittels einer Heißpresse, in das zumindest oberflächig plastifizierte Polymer des Trägers eingepresst, wobei zwischen dem polymeren Träger und der Dekorschicht eine Faserschicht angeordnet werden kann, um ein Durchschlagen des plastifizierten Polymers an die Sichtseite der offenporigen Dekorschicht zu verhindern, aber gleichwohl für eine dauerhafte Schmelzverbindung zwischen dem polymeren Träger und der Dekorschicht zu sorgen.

Darüber hinaus ist es bekannt, Furnierstreifen lose miteinander zu verflechten, um hieraus dreidimensionale Gebilde, wie insbesondere Möbel, herzustellen. So beschreibt beispielsweise die DE 295 20 343 U1 ein Flechtband zur Herstellung von Geflechten, indem ein streifenförmiges Furnierholz mit einem textilen Gewebe verleimt wird, welches zwischen zwei Furnierhölzern angeordnet, so dass das textile Gewebe beidseitig vollständig mit je einem Furnierholz bedeckt ist. Aus der DE 201 20 258 U1 ist ein ähnlicher Flechtmaterialstreifen aus Furnierholz zur Herstellung von Flächen- oder Formflechtwerken bekannt, wobei die Furnierholzstreifen wiederum mehrlagig ausgestaltet und über zwischengeordnete Gewebeschichten unter Druck miteinander verleimt sein können. Die Furnierholzstreifen sollen dabei mindestens in Längsrichtung gestaucht sein, um die Biegeeigenschaften und die Zugfestigkeit der Furnierholzstreifen zu verbessern. Darüber hinaus ist der DE 1 896 722 U ein aus mehreren Furnierstreifen erzeugtes, selbsttragendes Furniergeflecht zu entnehmen, welches auf ein Trägermaterial, wie Massivholz, Spanplatten etc., aufgeleimt sein kann, um als fertige Furniergeflechtplatte nicht nur in Möbeln, sondern auch für Türen oder Innenausbauten Anwendung zu finden.

Um gattungsgemäße Furnierteile auch für Formteile oder beliebige andere, aus solchen gebildete Gegenstände mit relativ komplexer Oberflächengeometrie einsetzen zu können, sollten sie eine hohe Biegefestigkeit aufweisen, so dass es beispielsweise möglich ist, sichtseitige Kanten des Formteils mit dem Furnierteil zu umschließen, ohne einen als unästhetisch empfundenen Stoß zwischen zwei verschiedenen Furnierteilen vorsehen zu müssen. Entsprechendes gilt für beliebige andere Vorsprünge oder Hinterschneidungen des mit dem Furnierteil zu versehenden Gegenstandes bzw. Formteils. Darüber hinaus ist es oftmals gewünscht, dem mit dem Furnierteil zu versehenden Gegenstand bzw. Formteil einen exklusiven Gesamteindruck zu verleihen, um neben der holzartigen Optik und Haptik für eine zusätzliche, als ästhetisch ansprechend empfundenen Wirkung zu sorgen.

Der Erfindung liegt daher die Aufgabe zugrunde, ein Verfahren zur Herstellung eines neuartigen Furnierteils der eingangs genannten Art vorzuschlagen, welches einen als ästhetisch empfundenen Aufbau, aber gleichwohl eine hohe Biegefestigkeit aufweist, um ihm die Anwendung auch für Gegenstände oder Formteile mit relativ komplexen Oberflächengeometrien zu erschließen. Sie ist ferner auf ein derartiges Furnierteil sowie auf ein mit einem solchen Furnierteil versehenes Formteil gerichtet.

In verfahrenstechnischer Hinsicht wird diese Aufgabe mit einem Verfahren gemäß dem Patentanspruch 1, zur Herstellung eines Furnierteils mit einem Geflecht oder Gewebe aus wenigstens zwei im Wesentlichen streifenförmigen Bändern gelöst, wobei mindestens eines der streifenförmigen Bänder aus Furnierholz gebildet und durch Zuschneiden eines entsprechenden Furnierholzrohlings erzeugt worden ist, wobei das Verfahren die folgenden Schritte umfasst:
- Aufbrechen der Holzfasern des mindestens einen aus Furnierholz ausgebildeten streifenförmigen Bandes oder dessen Furnierholzrohlings,
- Anordnen der streifenförmigen Bänder zu einem Geflecht oder Gewebe, und
- Verpressen des Geflechts oder Gewebes unter Erhalt des Furnierteils mit einer im Wesentlichen ebenen Oberfläche.

Zur Lösung dieser Aufgabe sieht die Erfindung ferner ein insbesondere mittels eines solchen Verfahrens hergestelltes Furnierteil gemäß dem Patentanspruch 9, mit einem Geflecht oder Gewebe aus wenigstens zwei im Wesentlichen streifenförmigen Bändern vor, welche unter Bildung einer im Wesentlichen ebenen Oberfläche miteinander verpresst sind, wobei mindestens eines der streifenförmigen Bänder aus Furnierholz gebildet ist.

Ein Ausführungsbeispiel sieht ein Formteil mit einem Furnierteil der vorgenannten Art vor, wobei das Furnierteil mit einem formstabilen Träger, insbesondere aus wenigstens einem Polymer, verbunden ist.

Das erfindungsgemäße Furnierteil bzw. das mit einem solchen Furnierteil versehene Formteil vermag aufgrund der zwei oder insbesondere mehreren miteinander verflochtenen oder gewebten, im Wesentlichen streifenförmigen Bänder des Furnierteils dem Betrachter einen neuartigen ästhetischen Eindruck zu vermitteln, welcher nicht nur durch die Art sowie gegebenenfalls durch die Maserung der verwendeten Holzart, sondern insbesondere auch durch die Anordnung der streifenförmigen Bänder in dem Gewebe oder Geflecht maßgeblich bestimmt wird. Aufgrund des Verpressen des erzeugten Gewebes oder Geflechts, welches, wie weiter unten noch näher erläutert, insbesondere als Heißpressen bei erhöhter Temperatur durchgeführt werden kann, weist das Furnierteil gleichwohl eine weitestgehend ebene Oberfläche auf, so dass es eine optisch ästhetische Sichtfläche sowie eine einem herkömmlichen Furnierteil entsprechende Haptik besitzt und keine größeren Nuten bzw. Rillen aufweist, in welche sich Verschmutzungen anlagern können.

Aufgrund dessen, dass die Holzfasern des mindestens einen oder der insbesondere mehreren aus Furnierholz gebildeten streifenförmigen Bänder (nach dem Zuschneiden eines entsprechenden Furnierholzrohlings) oder deren Furnierholzrohlings (vor dem Zuschneiden zu den streifenförmigen Bändern) aufgebrochen werden, lässt sich dem Furnierteil ferner insbesondere eine überraschend hohe Biegefestigkeit verleihen, so dass es auch auf Formteile mit sehr komplexen Oberflächengeometrien, beispielsweise deren Kanten, Vorsprünge, Nuten, Hinterschneidungen oder dergleichen übergreifend, aufgebracht werden kann, ohne dass das Furnierteil Schaden nimmt oder gar bricht. Die Erfindung geht dabei von der Grundüberlegung aus, dass sich in erster Linie die Holzfasern der streifenförmigen Bänder bzw. des Furnierholzrohlings, aus welchem die streifenförmigen Bänder zugeschnitten werden, und insbesondere die vornehmlich in Erstreckungsrichtung der Bänder angeordneten Holzfasern begrenzend auf die Biegefestigkeit des Geflechts oder Gewebes auswirken. Das Aufbrechen der Holzfasern, insbesondere zumindest jener mit einer in Erstreckungsrichtung des im Wesentlichen streifenförmigen Bandes verlaufenden Erstreckungsrichtungskomponente, führt folglich zu einer hohen Nachgiebigkeit und folglich zu einer sehr hohen Biegefestigkeit der streifenförmigen Bänder, so dass das fertig geflochtene oder gewebte, verpresste Furnierteil zerstörungsfrei zu Geometrien mit sehr kleinen Biegungsradien formbar ist und überdies auch dauerhaft in der gewünschten Form verbleibt. Darüber hinaus erhöht die Anordnung der streifenförmigen Bänder in einem Geflecht oder Gewebe die Zug- und Biegefestigkeit des Furnierteils, so dass es gegenüber herkömmlichen Furnieren mechanisch belastbarer wird und folglich, wie weiter unten noch näher erläutert, mit einer sehr geringen Dicke ausgebildet werden kann.

Ein mit einem solchen Furnierteil versehenes Formteil kann folglich überall dort Anwendung finden, wo bislang herkömmliche Furnierteile eingesetzt worden sind, wie beispielsweise für Fußbodenbeläge, wie Parkett, für Wand- und Deckenverkleidungen, Möbel, Musikinstrumente, Gehäuse jeglicher Art oder insbesondere auch für Fahrzeuginnenverkleidungsteile und -ausstattungen, wie Armaturenbretter, Mittelkonsolen, Türverkleidungsteile, Armauflagen, Lenkräder und dergleichen. Bei dem zweckmäßigerweise formstabilen Träger des Formteils kann es sich insbesondere um einen solchen auf der Basis von Polymeren handeln, welche zur Verbesserung ihrer mechanischen Werkstoffeigenschaften gegebenenfalls faserverstärkt sein können, wobei das Furnierteil vorgefertigt und sodann in als solcher bekannter Weise in einem Formwerkzeug angeordnet und mit einem thermoplastischen und/oder thermoelastischen Polymer hinterspritzt oder heißverpresst werden kann. Ferner ist es denkbar, dass anstelle eines plastifizierbaren thermoplastischen und/oder thermoelastischen Polymers reaktive Harze eingesetzt werden, welche gleichfalls gegebenenfalls mit Verstärkungsfasern versetzt werden können und zu einem gleichfalls thermoplastischen bzw. thermoelastischen oder auch duroplastischen Polymer ausgehärtet werden. Es sei in diesem Zusammenhang jedoch darauf hingewiesen, dass der Träger nicht notwendigerweise ein solcher auf Polymerbasis sein muss, sondern kann das erfindungsgemäße Furnierteil selbstverständlich mittels beliebiger bekannter Verbindungsmethoden, wie beispielsweise Kleben, Beschichten, (Heiß)pressen und dergleichen, auch auf andersartige Träger, wie auf der Basis von Holzfaserwerkstoffen, z.B. in Form sogenannter MDF-Werkstoffe, Gipskartonwerkstoffen und dergleichen, aufgebracht sein, wobei die sehr hohe Biegefestigkeit des Furnierteils wiederum die Möglichkeit eröffnet, es auf komplexe oder auch mit mehr oder minder scharfen Kanten, Nuten, Vorsprüngen, Hinterschneidungen etc. versehene Träger aufzubringen, wobei rein exemplarisch Einrichtungsgegenstände, wie z.B. Möbelstücke, erwähnt seien.

Mit "Gewebe" ist im Übrigen eine im Wesentlichen rechtwinklige Anordnung der im Wesentlichen streifenförmigen Bänder nach Art von Schuss- und Kettfäden eines Gewebes angesprochen. Mit "Geflecht" ist eine entsprechende Anordnung der im Wesentlichen streifenförmigen Bänder angesprochen, welche jedoch nicht notwendigerweise etwa senkrecht, sondern auch in einem praktisch beliebigen Winkel zueinander angeordnet werden können.

Es ist vorgesehen, dass das mindestens eine aus Furnierholz gebildete streifenförmige Band oder dessen Furnierholzrohling, insbesondere vor dem Aufbrechen seiner Holzfasern, auf einer Seite mit einer Haftvermittlerschicht versehen wird. Aufgrund der Haftvermittlerschicht wird einerseits die mechanische Stabilität, wie insbesondere die (Biege)festigkeit, des aus Furnierholz gebildeten streifenförmigen Bandes bzw. dessen Furnierholzrohlings erhöht - sei es anlässlich des Aufbrechens seiner Fasern, so dass die Gefahr einer Beschädigung beim Aufbrechen der Fasern gebannt wird, oder sei es in dem fertigen Furnierteil -, andererseits dient die Haftvermittlerschicht zur Erzeugung einer zuverlässigen und dauerhaften Verbindung zwischen den das Geflecht oder Gewebe bildenden streifenförmigen Bändern, wenn diese unter Bildung einer im Wesentlichen ebenen Oberfläche miteinander verpresst werden, wie insbesondere mittels Heißpressen. Sofern neben den aus Furnierholz gebildeten streifenförmigen Bändern auch aus anderen Materialien gefertigte streifenförmige Bänder zur Erzeugung des Gewebes oder Geflechts eingesetzt werden, wie es weiter unten noch näher erläutert ist, kann es sich zu letztgenanntem Zweck selbstverständlich auch anbieten, sämtliche streifenförmige Bänder mit einer derartigen Haftvermittlerschicht zu versehen.

In diesem Zusammenhang kann zumindest eine Komponente der Haftvermittlerschicht vorzugsweise aus der Gruppe der thermoplastischen und/oder thermoelastischen Polymere, der - beispielsweise zu gleichfalls thermoplastischen und/oder thermoelastischen Polymere oder auch zu duroplastischen Polymeren - aushärtbaren und gegebenenfalls vernetzbaren Harze, der Schmelzklebstoffe und der Leime ausgewählt werden, wobei die Haftvermittlerschicht an einer Textil- und/oder Papierschicht immobilisiert wird. Im erstgenannten Fall kann das thermoplastische und/oder thermoelastische Polymer der Haftvermittlerschicht folglich anlässlich des Verpressens des aus den im Wesentlichen streifenförmigen Bändern gebildeten Geflechts oder Gewebes auf eine Temperatur im Bereich seiner Schmelztemperatur erwärmt werden, so dass es die streifenförmigen Bänder nach Art einer Schmelzverbindung miteinander verbindet und ein dauerhaftes Furnierteil erzeugt wird. Stattdessen kann im Falle des Einsatzes von aushärtbaren Harzen während des Verpressens des aus den im Wesentlichen streifenförmigen Bändern gebildeten Geflechts oder Gewebes eine erhöhte Temperatur im Bereich der Aushärtungs- bzw. Vernetzungstemperatur der Harze eingestellt werden, um wiederum für eine dauerhafte Verbindung der das Geflecht oder Gewebe bildenden streifenförmigen Bänder zu sorgen. Zudem ist zur dauerhaften Verbindung der im Wesentlichen streifenförmigen Bänder auch der Einsatz von Schmelzklebstoffen oder Leimen denkbar, welche während des Verpressens bei erhöhter Temperatur - oder im Falle von Leimen auch bei Umgebungstemperatur - ihre Wirkung entfalten. Die

Haftvermittlerschicht wird an einer Textil- und/oder Papierschicht, wie beispielsweise einem vorzugsweise sehr dünnen Vlies, Geflecht, Gewebe, Gewirke, Gestricke, Gelage oder dergleichen auf der Basis von Textilfasern einschließlich Naturfasern oder einer gleichfalls vorzugsweise sehr dünnen Lage auf der Basis von Papierwerkstoffen, immobilisiert, wobei die Haftvermittlerschicht auf die Textil- bzw. Papierschicht aufgebracht oder letztere insbesondere mit dem Haftvermittler imprägniert bzw. getränkt werden kann. Die Textil- und/oder Papierschicht vermag dabei für eine noch höhere Biege- und Reißfestigkeit der im Wesentlichen streifenförmigen Bänder oder deren Furnierholzrohlings zu sorgen, sei es bei dem Aufbrechen der Holzfasern, sei es bei der Anordnung der streifenförmigen Bänder zu dem Geflecht oder Gewebe oder sei es während des (Heiß)verpressens des Geflechts oder Gewebes aus den streifenförmigen Bändern bzw. bei der Erzeugung eines Formteils mit einem erfindungsgemäßen Furnierteil, wenn letzteres gemäß der gewünschte Oberflächenkontur des Formteils verformt werden muss.

Die Holzfasern der aus Furnierholz ausgebildeten streifenförmigen Bänder oder deren Furnierholzrohlings können in vorteilhafter Ausgestaltung beispielsweise dadurch aufgebrochen werden, dass das aus Furnierholz gebildete streifenförmige Band oder der Furnierholzrohling durch den Zwischenraum zwischen einer ersten Walze und einer zweiten Walze hindurch bewegt wird, wobei die erste und zweite Walze insbesondere entsprechend der Bewegungsgeschwindigkeit des aus Furnierholz gebildeten streifenförmigen Bandes oder dessen Furnierholzrohlings, gegensinnig rotiert werden. Aufgrund der auf das streifenförmige Band (nach dessen Zuschnitt aus dem Furnierholzrohling) oder auf den Furnierholzrohling (vor Zuschnitt desselben zu den streifenförmigen Bändern) ausgeübten Druckkräfte der Walzen wird auf diese Weise ein möglichst schonendes Aufbrechen der Holzfasern sichergestellt, ohne das Holzmaterial im Übrigen zu zerstören oder das streifenförmige Band bzw. dessen Furnierholzrohling gar zu zerbrechen.

Zu diesem Zweck kann es sich insbesondere anbieten, wenn als erste Walze eine im Wesentlichen starre Walze, z.B. aus Metall, Stahl oder dergleichen, und als zweite Walze eine zumindest umfangsseitig nachgiebig elastische Walze, z.B. aus Gummi, Silikon oder dergleichen, wie beispielsweise eine im Wesentlichen gänzlich aus einem nachgiebig elastischen Material ausgebildete Walze oder eine im Wesentlichen starre, aber umfangsseitig mit einem solchen Material beschichtete Walze, ausgewählt werden, wobei das aus Furnierholz gebildete streifenförmige Band oder dessen Furnierholzrohling insbesondere bei seiner Bewegung durch den Zwischenraum zwischen der ersten Walze und der zweiten Walze zumindest abschnittsweise mit einer sich in Radialrichtung der Walzen erstreckenden Bewegungsrichtungskomponente umgelenkt wird. Letzteres kann insbesondere dadurch gewährleistet werden, dass der Zwischenraum zwischen den Walzen kleiner als die Gesamtdicke des Furnierholzrohlings bzw. des hieraus zugeschnittenen streifenförmigen Bandes gewählt wird, so dass dieser bzw. dieses unter Umlenkung entlang der Oberfläche der starren Walze teilweise in die Oberfläche der elastisch nachgiebigen Walze eindringt. Durch eine solche Führung des streifenförmigen Bandes oder dessen Furnierholzrohlings mit einer gewissen Umlenkung desselben in Radialrichtung der Walzen, d.h. entlang einer gekrümmten Bahn, und der nachgiebig elastischen Ausgestaltung einer der Walzen werden die Holzfasern besonders wirksam, aber gleichwohl schonend aufgebrochen, um dem Furnierholzrohling bzw. dem hieraus zugeschnittenen streifenförmigen Band eine sehr hohe Biegefestigkeit zu verleihen. Die vorgesehene Sichtseite des streifenförmigen Bandes bzw. dessen Furnierholzrohlings, d.h. die einer vorzugsweise vorgesehenen Haftvermittler- und/oder Textil- bzw. Papierschicht entgegengesetzte Seite, wird dabei entlang der nachgiebig elastischen Walze geführt, um jegliche Beeinträchtigung der sichtbaren Oberfläche zuverlässig zu vermeiden.

Überdies kann selbstverständlich auch vorgesehen sein, dass die aus Furnierholz gebildeten streifenförmigen Bänder oder der Furnierholzrohling, insbesondere nach dem Aufbrechen ihrer Holzfasern und/oder nach dem Aufbringen der Haftvermittlerschicht, vorzugsweise einschließlich der hiermit imprägnierten Textil- und/oder Papierschicht, zumindest an ihrer Sichtseite geschliffen werden, sofern beispielsweise ein so dünner Furnierholzrohling bzw. so dünne, hieraus zugeschnittene streifenförmige Bänder zur Erzeugung des Geflechts oder Gewebes verwendet werden sollen, welche beim Aufbrechen ihrer Fasern Schaden nehmen könnten. Der Schleifprozess ermöglicht folglich das Erreichen äußerst geringer Gesamtdicken sowie auch die Gestaltung einer sehr glatten, ästhetisch wirkenden Oberfläche des Furnierteils. Alternativ oder zusätzlich kann freilich auch das fertige Furnierteil sichtseitig geschliffen werden.

In weiterhin vorteilhafter Ausgestaltung kann vorgesehen sein, dass das Geflecht oder Gewebe während des Verpressens oder nach dem Verpressen an seiner der Sichtseite entgegengesetzten Seite mit einer Haftvermittlerschicht versehen wird, welche insbesondere an einer Textil- und/oder Papierschicht immobilisiert wird, um für eine einfache Weiterverarbeitung des Furnierteils zu sorgen, anlässlich welcher das Furnierteil insbesondere auf einen - polymeren oder andersartigen - Träger aufgebracht wird, um ein formstabiles Formteil zu bilden. Die Textil- bzw. Papierschicht vermag im Falle des Aufbringens eines aus Polymermaterialien erzeugten Trägers auf das Furnierteil mittels thermoplastischer Verarbeitungsverfahren, wie Spritzgießen, Heißpressen oder dergleichen, ferner ein Durchschlagen der Polymerschmelze an die Sichtseite des Furnierteils zu verhindern, wie es als solches weitgehend aus der eingangs zitierten WO 00/27926 A1 bekannt ist. Für die Haftvermittlerschicht und/oder die Textil- bzw. Papierschicht können im Übrigen entsprechende Materialien zum Einsatz gelangen wie sie oben in Bezug auf die Haftvermittler- und die Textil- bzw. Papierschichten der einzelnen, das Geflecht oder Gewebe des Furnierteils bildenden streifenförmigen Bänder erwähnt sind.

Eine vorteilhafte Ausgestaltung eines erfindungsgemäßen Furnierteils zeichnet sich folglich dadurch aus, dass das Geflecht oder Gewebe aus den wenigstens zwei streifenförmigen Bändern auf einer Seite mit einer Haftvermittlerschicht, wie vorzugsweise einer solchen der vorgenannten Art, versehen ist, welche insbesondere an einer Textil- und/oder Papierschicht immobilisiert ist, um die mechanisehe Stabilität und Festigkeit des Furnierteils zu erhöhen sowie seine Weiterverarbeitbarkeit zu verbessern.

Bei einem Formteil gemäß einer Ausführungsform, kann demnach vorzugsweise zwischen dem Furnierteil und dem Träger eine Haftvermittlerschicht, wie vorzugsweise eine solche der vorgenannten Art, angeordnet sein, welche insbesondere mindestens eine textile Komponente und/oder eine Komponente auf der Basis von Papierwerkstoffen aufweisen kann, welche zum Schutz gegen das Durchschlagen einer Polymerschmelze bzw. eines Flüssigharzes des Trägers während des Hinterspritzens oder Verpressens des Furnierteils zu dienen vermag und beispielsweise als Vlies, Geflecht, Gewebe, Gewirke, Gestricke, Gelege oder dergleichen ausgestaltet sein kann. Um für eine einwandfreie Schmelzverbindung des Furnierteils mit einem thermoplastischen und/oder thermoelastischen Träger zu sorgen, sollte es sich zumindest bei einem der verwendeten Haftvermittler zweckmäßigerweise um dasselbe Polymer wie jenes des Trägers oder um ein hiermit kompatibles Polymer handeln, welches z.B. gleichfalls zumindest teilweise aufgeschmolzen wird und sich einerseits mit dem Polymer des Trägers verbindet, andererseits an der der Sichtseite entgegengesetzten Seite oberflächig in das offenporige Furnierteil eindringt.

Sofern gewünscht, können alle streifenförmigen Bänder des Gewebes oder Geflechts des erfindungsgemäßen Furnierteils aus wenigstens einem Furnierholzrohling zugeschnitten werden, so dass das Furnierteil im Wesentlichen gänzlich aus Holz gebildet ist. Andererseits ist es auch möglich, dem erfindungsgemäßen Furnierteil dadurch eine zusätzliche ästhetische Wirkung zu verleihen, indem wenigstens ein oder insbesondere mehrere streifenförmige Bänder aus Furnierholz bereitgestellt werden, während wenigstens ein weiteres oder insbesondere mehrere weitere streifenförmige Bänder aus der Gruppe der Metalle, der Naturstoffe und der Textilien, insbesondere aus der Gruppe Edelstahl, Kupfer, Aluminium und Eisen einschließlich deren Legierungen sowie Leder, bereitgestellt werden, welche mit den aus Furnierholz gefertigten streifenförmigen Bändern verflochten oder verwoben und anschließend verpresst werden, was zusätzliche Aspekte der ästhetischen Ausgestaltung der Sichtfläche der Furnierteile ermöglicht.

Wie bereits erwähnt, macht es das erfindungsgemäße Verfahren insbesondere möglich, dem aus den miteinander verflochtenen oder verwebten, im Wesentlichen streifenförmigen Bändern gebildeten Furnierteil eine sehr hohe Biegefestigkeit zu verleihen, um es auch auf Träger mit komplexen Oberflächengeometrien aufbringen zu können und auf diese Weise ein entsprechendes, dekoratives Formteil zu erzeugen. Das Furnierteil weist hierbei eine Biegefestigkeit auf, welche eine zerstörungsfreie Biegung des Furnierteils um einen Winkel von 90° mit einem Biegeradius von kleiner 10 mm ermöglicht. Hierdurch wird eine Verformung des Furnierteils zu komplexen Geometrien mit sehr kleinen Biegeradien möglich, wie sie beispielsweise erforderlich sind, um Kanten oder Einkerbungen eines Trägers des Formteils mit dem Furnierteil zu überdecken. In besonders vorteilhafter Ausgestaltung kann das Furnierteil dabei eine Biegefestigkeit aufweisen, welche eine Biegung des Furnierteils um einen Winkel von 90° mit einem Biegeradius von höchstens etwa 7,5 mm, insbesondere von höchstens etwa 5 mm, vorzugsweise von höchstens etwa 3 mm oder gar etwa 2,5 mm, ermöglicht.

Wie ebenfalls bereits erwähnt, macht es das erfindungsgemäße Verfahren ferner möglich, die Gesamtdicke der einzelnen das Furnierteil bildenden, im Wesentlichen streifenförmigen Bänder und folglich die Gesamtdicke der Furnierteils selbst sehr gering zu wählen, was mit einer Material- und folglich mit einer Kostenersparnis einhergeht und darüber hinaus insbesondere eine sehr gute Verarbeitbarkeit infolge sehr klein wählbarer Biegeradien des Furnierteils gewährleistet. Die Gesamtdicke des Furnierteils beträgt hierbei höchstens 1,5 mm, wobei auch noch kleinere Dicken möglich sind, wie beispielsweise höchstens etwa 1,2 mm, insbesondere höchstens etwa 1,0 mm oder vorzugsweise höchstens etwa 0,8 mm. Dementsprechend weist zumindest das wenigstens eine aus Furnierholz gebildete streifenförmige Band eine Dicke von höchstens 0,75 mm auf, wobei auch noch kleinere Dicken möglich sind, wie beispielsweise höchstens etwa 0,6 mm, insbesondere höchstens etwa 0,5 mm oder vorzugsweise höchstens etwa 0,4 mm.

Weitere Merkmale und Vorteile der Erfindung ergeben sich aus der nachfolgenden Beschreibung von Ausführungsbeispielen unter Bezugnahme auf die Zeichnungen. Dabei zeigen:
- Fig. 1: eine schematische Schnittansicht eines Ausschnittes einer Ausführungsform eines erfindungsgemäßen Furnierteils mit einem Gewebe oder Geflecht aus einer Mehrzahl an im Wesentlichen streifenformen Bänder aus Furnierholz;
- Fig. 2: eine schematische Schnittansicht des Ausschnittes des Furnierteils gemäß Fig. 1, nachdem es um einen kleinen Radius gebogen worden ist;
- Fig. 3: eine schematische Detailansicht eines Abschnittes der aus Furnierholz gebildeten, im Wesentlichen streifenförmigen Bänder des Furnierteils gemäß Fig. 1 und 2 im Querschnitt; und
- Fig. 4: eine schematische Seitenansicht einer Walzenanordnung zum Aufbrechen der Fasern der aus Furnierholz gebildeten, im Wesentlichen streifenförmigen Bänder gemäß Fig. 3 des Furnierteils gemäß Fig. 1 und 2.

In der Fig. 1 ist eine Ausführungsform eines erfindungsgemäßen Furnierteils in schematischer Schnittansicht dargestellt. Das Furnierteil umfasst bei der gezeigten Ausführungsform eine Mehrzahl an im Wesentlichen streifenförmiger Bänder 1a, 1b, welche aus Furnierholz gebildet und aus einem entsprechenden Furnierholzrohling zugeschnitten worden sind. Indes ist es auch denkbar, eines oder mehrere der Bänder 1a, 1b aus anderen Materialien, wie beispielsweise Metall, Leder oder dergleichen, auszugestalten (nicht zeichnerisch wiedergegeben). Die streifenförmigen Bänder 1a, 1b sind im vorliegenden Fall nach Art eines Gewebes angeordnet, wobei die Bänder 1a beispielsweise die "Kettfäden" bilden, während die hierzu unter einem Winkel von etwa 90° angeordneten Bänder 1b die "Schussfäden" bilden. Allerdings können die Bänder 1a, 1b selbstverständlich auch nach Art eines Geflechts unter einem von 90° verschiedenen Winkel zueinander angeordnet sein (nicht zeichnerisch dargestellt). Die streifenförmigen Bänder 1a, 1b sind ferner derart miteinander verpresst, dass sie zumindest an der vorgesehenen Sichtseite des Furnierteils eine im Wesentlichen ebene Oberfläche 2 bilden, welche freilich in herkömmlicher Weise mit einer transparenten Deckschicht, wie einem Siegellack oder dergleichen, beschichtet sein kann (nicht gezeigt).

An seiner der Sichtseite entgegengesetzten, in der Fig. 1 unteren Seite ist das Furnierteil mit einer Haftvermittlerschicht 3 versehen, welche beispielsweise ein oder mehrere thermoplastische Polymere umfassen kann und an einer Textil- oder Papierschicht immobilisiert ist, welche z.B. mit dem Haftvermittler imprägniert sein kann, so dass die Herstellung eines Formteils mit einer Dekorschicht aus dem Furnierteil auf einfache Weise dadurch möglich ist, dass das Furnierteil in ein Formwerkzeug eingelegt und an seiner der Haftvermittler- 3 bzw. der Textil- oder Papierschicht zugewandten Seite mit einem thermoplastischen Polymer hinterspritzt oder heißverpresst wird. Das derart erhaltene Formteil weist folglich einen Träger aus dem erstarrten thermoplastischen Polymer auf, welches mittels Schmelzverbindung unter Zwischenanordnung der Textil- oder Papierschicht dauerhaft und zuverlässig mit dem Furnierteil verbunden ist (nicht dargestellt).

Wie der Fig. 2 zu entnehmen ist, weist das Furnierteil eine sehr hohe Biegefestigkeit auf, wobei es im vorliegenden Fall beispielsweise mit einem Radius R von etwa 0,3 mm um einen Winkel α von etwa 90° gebogen worden ist, wie es z.B. erwünscht ist, wenn das Furnierteil eine sichtbare Kante eines hiermit zu versehenden Trägers eines Formteils übergreifen soll. Um zusätzlich für eine sehr hohe Biegsamkeit des Furnierteils zu sorgen, kann es insbesondere eine sehr geringe Gesamtdicke von beispielsweise etwa 0,6 mm aufweisen.

In der Fig. 3 ist ein Ausschnitt eines der streifenförmigen Bänder 1a, 1b aus Furnierholz in schematischer Querschnittsansicht wiedergegeben, aus welchen das Gewebe oder Geflecht des Furnierteils gebildet ist. Wie dort ersichtlich, sind die streifenförmigen Bänder 1a, 1b, welche eine sehr geringe Dicke von beispielsweise etwa 0,3 mm besitzen können, an ihrer der sichtseitigen Oberfläche 2 entgegengesetzten Seite ihrerseits mit einer Haftvermittlerschicht 4 versehen, welche wiederum gegebenenfalls an einer Textil- oder Papierschicht immobilisiert und beispielsweise aus der Gruppe der thermoplastischen bzw. thermoelastischen Polymere, der aushärtbaren Harze, der Schmelzklebstoffe und der Leime ausgewählt sein kann.

Zur Herstellung des Furnierteils wird beispielsweise zunächst ein geeigneter Furnierholzrohling (nicht gezeigt) mit einer etwa der gewünschten Dicke der streifenförmigen Bänder 1a, 1b des Furnierteils entsprechenden Dicke bereitgestellt und vorzugsweise auf einer Seite mit der Haftvermittlerschicht 4 bzw. mit der mit dem Haftvermittler imprägnierten Textil oder Papierschicht versehen. Zur Sicherstellung einer sehr hohen Biegefestigkeit werden sodann die Holzfasern des Furnierholzrohlings aufgebrochen, indem er beispielsweise durch den Zwischenraum einer Walzenanordnung geführt wird.

Ein exemplarisches Ausführungsbeispiel einer solchen Walzenanordnung ist der Fig. 4 zu entnehmen. Sie umfasst einerseits eine passiv oder insbesondere mittels eines motorischen Antriebs (nicht gezeigt) aktiv drehbare erste Walze 10 aus einem starren Material, z.B. aus Metall, sowie eine koaxial und gegensinnig hierzu drehbare zweite Walze 11, welche zumindest umfangsseitig aus einem nachgiebig elastischen Material, wie Gummi, Silikon oder dergleichen, gefertigt ist. Beim vorliegenden Ausführungsbeispiel weist die zweite Walze 11 einen drehbar gelagerten Kern 12 aus einem starren Material, z.B. Metall, sowie eine vollumfängliche Beschichtung 13 aus dem elastisch nachgiebigen Material auf. Der motorische Antrieb der starren ersten Walze 10 kann beispielsweise eine hiermit oberflächig reibschlüssig in Verbindung stehenden Antriebswalze 14 umfassen. Die umfangsseitig elastisch nachgiebig ausgestaltete zweite Walze 11 kann passiv oder gleichfalls motorisch und hinsichtlich ihrer Umfangsgeschwindigkeit mit jener der ersten Walze 10 synchronisiert drehangetrieben sein (nicht gezeigt). Der Zwischenraum zwischen der ersten Walze 10 und der zweiten Walze 11 ist vorzugsweise derart gewählt, dass er kleiner ist als die Dicke des Furnierholzrohlings, wobei er je nach oberflächiger Elastizität der Walze 11 insbesondere auch nahezu gleich null betragen kann. Ferner ist der Durchmesser der starren ersten Walze zweckmäßigerweise merklich kleiner als der Durchmesser der nachgiebig elastischen Walze 11. Wird der Furnierholzrohling folglich mit einer geeigneten Vorschubgeschwindigkeit v durch den Zwischenraum zwischen den Walzen 10, 11 hindurchbewegt, so wird er um einen Umfangsabschnitt der starren zweiten Walze 10 kleinen Durchmessers unter oberflächigem Eindringen in die elastisch nachgiebige zweite Walze 11 großen Durchmessers mit einer sich in Radialrichtung der Walzen 10, 11 erstreckenden Bewegungsrichtungskomponente umgelenkt, so dass insbesondere jene Holzfasern mit einer in Bewegungsrichtung v des Furnierholzrohlings verlaufenden Erstreckungsrichtungskomponente aufgebrochen werden, was ihnen eine sehr hohe Biegefestigkeit zu verleihen vermag.

Anschließend kann der Furnierholzrohling an seiner der Haftvermittlerschicht 4 entgegengesetzten Seite gegebenenfalls geschliffen werden, wonach er zu den streifenförmigen Bändern 1a, 1b zugeschnitten wird. Hierbei sollte darauf geachtet werden, dass die Schnittlinien im Wesentlichen parallel zur Bewegungsrichtung v verlaufen, mit welcher der Furnierholzrohling durch die Walzenanordnung (vgl. die Fig. 4) bewegt worden ist, um insbesondere in Erstreckungsrichtung der streifenförmigen Bänder 1a, 1b eine sehr hohe Biegsamkeit derselben bei einer sehr hohen Biegefestigkeit sicherzustellen. Indes ist es beispielsweise auch möglich, den Furnierholzrohling ein zweites Mal durch den Zwischenraum der Walzenanordnung zu führen, aber mit einer anderen Bewegungsrichtung v, wie z.B. unter einem etwa rechten Winkel in Bezug auf die Bewegungsrichtung v, mit welcher der Furnierholzrohling das erste Mal durch die Zwischenraum zwischen den Walzen 10, 11 hindurchgeführt worden ist, so dass sich ein zusätzliches Maß an Biegsamkeit bei einer sehr hohen Biegefestigkeit in Querrichtung der zugeschnittenen streifenförmigen Bänder 1a, 1b ergibt.

Anschließend werden die aus dem Furnierholzrohling zugeschnittenen, im Wesentlichen streifenförmigen Bänder 1a, 1b zu dem gewünschten Geflecht oder Gewebe angeordnet (vgl. hierzu insbesondere die Fig. 1). Das Geflecht oder Gewebe aus den streifenförmigen Bändern 1a, 1b kann sodann unter Erhalt der weitestgehend ebenen Oberfläche 2 heißverpresst werden, wobei die Haftvermittlerschicht 4 für eine dauerhafte Fixierung der streifenförmigen Bänder 1a, 1b aneinander sorgt. Ferner kann das derart erhaltene Furnierteil an seiner der sichtseitigen Oberfläche 2 entgegengesetzten Seite mit der wiederum z.B. an einer Textil- oder Papierschicht immobilisierten Haftvermittlerschicht 3 versehen werden, was zweckmäßigerweise gemeinsam mit dem Heißverpressen des aus den streifenförmigen Bändern 1a, 1b erzeugten Geflechts oder Gewebes vonstatten gehen kann, indem die mit der Haftvermittlerschicht 3 imprägnierte Textil- oder Papierschicht an der der Sichtseite des Geflechts oder Gewebes entgegengesetzten Seite mit in die Heißpresse eingelegt wird.

## Patentansprüche

1. Verfahren zur Herstellung eines Furnierteils mit einem Geflecht oder Gewebe aus wenigstens zwei im Wesentlichen streifenförmigen Bändern (1a, 1b), wobei mindestens eines der streifenförmigen Bänder (1a, 1b) aus Furnierholz gebildet und durch Zuschneiden eines entsprechenden Furnierholzrohlings erhalten worden ist, wobei das mindestens eine aus Furnierholz gebildete streifenförmige Band (1a, 1b) oder dessen Furnierholzrohling auf einer seiner Seiten mit einer Haftvermittlerschicht (4) versehen wird, die streifenförmigen Bänder (1a, 1b) zu dem Geflecht oder Gewebe angeordnet und das Geflecht oder Gewebe unter Erhalt des Furnierteils mit einer im Wesentlichen ebenen Oberfläche verpresst wird, **dadurch gekennzeichnet, dass** die Haftvermittlerschicht (4) an einer Textil- und/oder Papierschicht immobilisiert wird, dass die Holzfasern des mindestens einen aus Furnierholz gebildeten streifenförmigen Bandes (1a, 1b) oder dessen Furnierholzrohlings aufgebrochen werden, und dass zumindest das wenigstens eine aus Furnierholz gebildete streifenförmige Band (1a, 1b) mit einer Dicke von höchstens 0,75 mm eingesetzt wird, so dass die Gesamtdicke des erhaltenen Furnierteils höchstens 1,5 mm beträgt und das Furnierteil eine Biegefestigkeit aufweist, welche eine Biegung des Furnierteils um einen Winkel (a) von 90° mit einem Biegeradius (R) von kleiner 10 mm ermöglicht.

2. Verfahren nach Anspruch 1, **dadurch gekennzeichnet, dass** das mindestens eine aus Furnierholz gebildete streifenförmige Band (1a, 1b) oder dessen Furnierholzrohling vor dem Aufbrechen seiner Holzfasern auf einer seiner Seiten mit der Haftvermittlerschicht (4) versehen wird.

3. Verfahren nach Anspruch 1 oder 2, **dadurch gekennzeichnet, dass** zumindest eine Komponente der an der Textil- und/oder Papierschicht immobilisierten Haftvermittlerschicht (4) aus der Gruppe der thermoplastischen und/oder thermoelastischen Polymere, der aushärtbaren Harze, der Schmelzklebstoffe und der Leime ausgewählt wird.

4. Verfahren nach einem der Ansprüche 1 bis 3, **dadurch gekennzeichnet, dass** die Holzfasern des aus Furnierholz gebildeten streifenförmigen Bandes (1a, 1b) oder dessen Furnierholzrohlings dadurch aufgebrochen werden, dass das aus Furnierholz gebildete streifenförmige Band (1a, 1b) oder der Furnierholzrohling durch den Zwischenraum zwischen einer ersten Walze (10) und einer zweiten Walze (11) hindurch bewegt wird, wobei die erste (10) und zweite Walze (11), insbesondere entsprechend der Bewegungsgeschwindigkeit des aus Furnierholz gebildeten streifenförmigen Bandes (1a, 1b) oder dessen Furnierholzrohlings, gegensinnig rotiert werden.

5. Verfahren nach Anspruch 4, **dadurch gekennzeichnet, dass** als erste Walze (10) eine im Wesentlichen starre Walze und als zweite Walze (11) eine zumindest umfangsseitig nachgiebig elastische Walze ausgewählt werden, wobei das aus Furnierholz gebildete streifenförmige Band (1a, 1b) oder dessen Furnierholzrohling insbesondere bei seiner Bewegung durch den Zwischenraum zwischen der ersten Walze (10) und der zweiten Walze (11) zumindest abschnittsweise mit einer sich in Radialrichtung der Walzen (10, 11) erstreckenden Bewegungsrichtungskomponente umgelenkt wird.

6. Verfahren nach einem der Ansprüche 1 bis 5, **dadurch gekennzeichnet, dass**
- das mindestens eine aus Furnierholz gebildete streifenförmige Band (1a, 1b) oder der Furnierholzrohling, insbesondere nach dem Aufbrechen seiner Holzfasern und/oder nach Aufbringen der Haftvermittlerschicht (4), und/oder
- das fertige Furnierteil
zumindest an seiner Sichtseite geschliffen wird bzw. werden.

7. Verfahren nach einem der Ansprüche 1 bis 6, **dadurch gekennzeichnet, dass** das Geflecht oder Gewebe während des Verpressens oder nach dem Verpressen an seiner der Sichtseite entgegengesetzten Seite mit einer Haftvermittlerschicht (3) versehen wird, welche insbesondere an einer Textil- und/oder Papierschicht immobilisiert wird.

8. Verfahren nach einem der Ansprüche 1 bis 7, **dadurch gekennzeichnet, dass**
- alle streifenförmigen Bänder (1a, 1b) aus wenigstens einem Furnierholzrohling zugeschnitten werden, oder
- wenigstens ein streifenförmiges Band (1a, 1b) aus der Gruppe der Metalle, der Naturstoffe und der Textilien, insbesondere aus der Gruppe Edelstahl, Kupfer, Aluminium und Eisen einschließlich deren Legierungen sowie Leder, bereitgestellt wird.

9. Furnierteil, insbesondere hergestellt gemäß einem Verfahren nach einem der Ansprüche 1 bis 8, mit einem Geflecht oder Gewebe aus wenigstens zwei im Wesentlichen streifenförmigen Bändern (1a, 1b), welche unter Bildung einer im Wesentlichen ebenen Oberfläche (2) miteinander verpresst sind, wobei mindestens eines der streifenförmigen Bänder (1a, 1b) aus Furnierholz gebildet und das mindestens eine aus Furnierholz gebildete streifenförmige Band (1a, 1b) auf einer seiner Seiten mit einer Haftvermittlerschicht (4) versehen ist, **dadurch gekennzeichnet, dass** die Haftvermittlerschicht (4) an einer Textil- und/oder Papierschicht immobilisiert ist, dass die Holzfasern des mindestens einen aus Furnierholz gebildeten streifenförmigen Bandes (1a, 1b) aufgebrochen sind, dass zumindest das wenigstens eine aus Furnierholz gebildete streifenförmige Band (1a, 1b) eine Dicke von höchstens 0,75 mm aufweist, und dass die Gesamtdicke des Furnierteils höchstens 1,5 mm beträgt, wobei das Furnierteil eine Biegefestigkeit aufweist, welche eine Biegung des Furnierteils um einen Winkel (α) von 90° mit einem Biegeradius (R) von kleiner 10 mm ermöglicht.

10. Furnierteil nach Anspruch 9, **dadurch gekennzeichnet, dass** das Geflecht oder Gewebe aus den wenigstens zwei streifenförmigen Bändern (1a, 1b) auf einer Seite mit einer Haftvermittlerschicht (3) versehen ist, welche insbesondere an einer Textil- und/oder Papierschicht immobilisiert ist.

11. Formteil mit einem Furnierteil nach einem Anspruch 9 oder 10, wobei das Furnierteil mit einem formstabilen Träger verbunden ist.

12. Formteil nach Anspruch 11, **dadurch gekennzeichnet, dass** der Träger aus wenigstens einem Polymer gebildet ist.

13. Formteil nach Anspruch 11 oder 12, **dadurch gekennzeichnet, dass** zwischen dem Furnierteil und dem Träger eine Haftvermittlerschicht (3) angeordnet ist.

14. Formteil nach Anspruch 13, **dadurch gekennzeichnet, dass** die Haftvermittlerschicht mindestens eine textile Komponente und/oder eine Komponente auf der Basis von Papierwerkstoffen aufweist.

## Claims

1. Method for producing a veneer part comprising a braid or web consisting of at least two substantially strip-like bands (1a, 1b), at least one of the strip-like bands (1a, 1b) being made of veneer wood and being obtained by cutting a corresponding veneer wood blank, one of the sides of the at least one strip-like band (1a, 1b) made of veneer wood or the veneer wood blank thereof being provided with an adhesion promoter layer (4), the strip-like bands (1a, 1b) being arranged to form the braid or web and the braid or web being compressed to obtain the veneer part having a substantially flat surface, **characterized in that** the adhesion promoter layer (4) is immobilized on a textile and/or paper layer, **in that** the wood fibers of the at least one strip-like band (1a, 1b) made of veneer wood or the veneer wood blank thereof are broken up, and **in that** at least the at least one strip-like band (1a, 1b) made of veneer wood having a thickness of at most 0.75 mm is used such that the total thickness of the veneer part obtained is at most 1.5 mm and the veneer part has a bending strength which allows the veneer part to be bent by an angle (α) of 90° with a bending radius (R) of less than 10 mm.

2. Method according to claim 1, **characterized in that** one of the sides of the at least one strip-like band (1a, 1b) made of veneer wood or the veneer wood blank thereof is provided with the adhesion promoter layer (4) before the wood fibers thereof are broken up.

3. Method according to claim 1 or claim 2, **characterized in that** at least one component of the adhesion promoter layer (4), which is immobilized on the textile and/or paper layer, is selected from the group consisting of thermoplastic and/or thermoelastic polymers, curable resins, hot-melt adhesives and glues.

4. Method according to any of claims 1 to 3, **characterized in that** the wood fibers of the strip-like band (1a, 1b) made of veneer wood or the veneer wood blank thereof are broken up **in that** the strip-like band (1a, 1b) made of veneer wood or the veneer wood blank is moved through the space between a first roller (10) and a second roller (11), the first roller (10) and the second roller (11) being rotated in opposite directions, in particular in accordance with the speed of movement of the strip-like band (1a, 1b) made of veneer wood or the veneer wood blank thereof.

5. Method according to claim 4, **characterized in that** a substantially rigid roller is selected as the first roller (10) and an at least circumferentially flexibly elastic roller is selected as the second roller (11), the strip-like band (1a, 1b) made of veneer wood or the veneer blank thereof, in particular during the movement thereof through the space between the first roller (10) and the second roller (11), being deflected at least in portions by means of a movement direction component extending in the radial direction of the rollers (10, 11).

6. Method according to any of claims 1 to 5, **characterized in that**
- the at least one strip-like band (1a, 1b) made of veneer wood or the veneer wood blank, in particular after the wood fibers thereof have been broken up and/or after the adhesion promoter layer (4) has been applied, and/or
- the finished veneer part
is or are grinded at least on the visible side thereof.

7. Method according to any of claims 1 to 6, **characterized in that** the braid or web is provided with an adhesion promoter layer (3) on the side thereof opposite the visible side during compression or after compression, which layer is in particular immobilized on a textile and/or paper layer.

8. Method according to any of claims 1 to 7, **characterized in that**
- all strip-like bands (1a, 1b) are cut from at least one veneer wood blank, or
- at least one strip-like band (1a, 1b) from the group of metals, natural materials and textiles, in particular from the group of stainless steel, copper, aluminum and iron, including their alloys and leather, is provided.

9. Veneer part, in particular produced by means of a method according to any of claims 1 to 8, comprising a braid or web consisting of at least two substantially strip-like bands (1a, 1b) which are compressed to form a substantially flat surface (2), at least one of the strip-like bands (1a, 1b) being made of veneer wood and one of the sides of the at least one strip-like band (1a, 1b) made of veneer wood being provided with an adhesion promoter layer (4), **characterized in that** the adhesion promoter layer (4) is immobilized on a textile and/or paper layer, **in that** the wood fibers of the at least one strip-like band (1a, 1b) made of veneer wood is broken up, **in that** at least the at least one strip-like band (1a, 1b) made of veneer wood has a thickness of at most 0.75 mm, and **in that** the total thickness of the veneer part is at most 1.5 mm, the veneer part having a bending strength which allows the veneer part to be bent by an angle (α) of 90° with a bending radius (R) of less than 10 mm.

10. Veneer part according to claim 9, **characterized in that** one side of the braid or web made from the at least two strip-like bands (1a, 1b) is provided with an adhesion promoter layer (3) which is in particular immobilized on a textile and/or paper layer.

11. Formed part having a veneer part according to claim 9 or claim 10, wherein the veneer part is connected to a dimensionally stable support.

12. Formed part according to claim 11, **characterized in that** the support is made from at least one polymer.

13. Formed part according to claim 11 or claim 12, **characterized in that** an adhesion promoter layer (3) is arranged between the veneer part and the support.

14. Formed part according to claim 13, **characterized in that** the adhesion promoter layer has at least one textile component and/or a component based on paper materials.

## Revendications

1. Procédé de fabrication d'un élément de placage comportant un treillis ou un tissu constitué d'au moins deux bandes sensiblement sous forme de languettes (1a, 1b), au moins l'une des bandes sous forme de languettes (1a, 1b) étant formée de bois de placage et étant obtenue par découpe d'une ébauche de bois de placage correspondante, l'au moins une bande sous forme de languette (1a, 1b) formée à partir de bois de placage ou son ébauche de bois de placage étant pourvue sur l'une de ses faces d'une couche de promoteur d'adhérence (4), les bandes sous forme de languettes (1a, 1b) étant disposées pour former le treillis ou le tissu et le treillis ou le tissu étant pressé pour obtenir l'élément de placage comportant une surface sensiblement plane, **caractérisé en ce que** la couche de promoteur d'adhérence (4) est immobilisée sur une couche de textile et/ou une couche de papier, **en ce que** les fibres de bois de l'au moins une bande sous forme de languette (1a, 1b) formée à partir de bois de placage ou de son ébauche de bois de placage sont rompues, et **en ce qu'**au moins l'au moins une bande sous forme de languette (1a, 1b) formée à partir de bois de placage et d'une épaisseur de 0,75 mm au plus est utilisée, de sorte que l'épaisseur totale de l'élément de placage obtenu est de 1,5 mm au plus et que l'élément de placage présente une résistance à la flexion, laquelle permet à l'élément de placage d'être fléchi à un angle (α) de 90° avec un rayon de flexion (R) inférieur à 10 mm.

2. Procédé selon la revendication 1, **caractérisé en ce que** l'au moins une bande sous forme de languette (1a, 1b) formée à partir de bois de placage ou son ébauche de bois de placage est pourvue de la couche de promoteur d'adhérence (4) sur l'une de ses faces avant la rupture de ses fibres de bois.

3. Procédé selon la revendication 1 ou 2, **caractérisé en ce qu'**au moins un composant de la couche de promoteur d'adhérence (4) immobilisée sur la couche de textile et/ou la couche de papier est choisi dans le groupe constitué par les polymères thermoplastiques et/ou thermoélastiques, les résines durcissables, les colles thermofusibles et les adhésifs.

4. Procédé selon l'une des revendications 1 à 3, **caractérisé en ce que** les fibres de bois de la bande sous forme de languette (1a, 1b) formée à partir de bois de placage ou de son ébauche de bois de placage sont rompues **en ce que** la bande sous forme de languette (1a, 1b) formée à partir de bois de placage ou l'ébauche de bois de placage sont déplacées à travers l'espace intermédiaire entre un premier rouleau (10) et un second rouleau (11), le premier rouleau (10) et le second rouleau (11) étant déplacés en rotation dans des sens opposés, en particulier en fonction de la vitesse de déplacement de la bande sous forme de languette (1a, 1b) formée à partir de bois de placage ou de son ébauche de bois de placage.

5. Procédé selon la revendication 4, **caractérisé en ce qu'**un rouleau sensiblement rigide est sélectionné comme premier rouleau (10) et un rouleau élastique flexible au moins sur sa circonférence est sélectionné comme second rouleau (11), la bande sous forme de languette (1a, 1b) formée à partir de bois de placage ou son ébauche de bois de placage étant déviée au moins dans certaines régions avec une composante de direction de déplacement s'étendant dans la direction radiale des rouleaux (10, 11), en particulier pendant son déplacement à travers l'espace intermédiaire entre le premier rouleau (10) et le second rouleau (11).

6. Procédé selon l'une des revendications 1 à 5, **caractérisé en ce que**
- l'au moins une bande sous forme de languette (1a, 1b) formée à partir de bois de placage ou l'ébauche de bois de placage, en particulier après que ses fibres de bois ont été rompues et/ou après que la couche de promoteur d'adhérence (4) a été appliquée, et/ou
- l'élément de placage fini
sont meulés au moins sur leur face visible.

7. Procédé selon l'une des revendications 1 à 6, **caractérisé en ce que** le treillis ou tissu est pourvu d'une couche de promoteur d'adhérence (3) sur sa face opposée à la face visible pendant ou après le pressage, laquelle couche de promoteur d'adhérence est immobilisée en particulier sur une couche de textile et/ou une couche de papier.

8. Procédé selon l'une des revendications 1 à 7, **caractérisé en ce que**
- toutes les bandes sous forme de languettes (1a, 1b) sont découpées dans au moins une ébauche de bois de placage, ou
- au moins une bande sous forme de languette (1a, 1b) est fournie dans le groupe constitué par les métaux, les matériaux naturels et des textiles, en particulier dans le groupe constitué par l'acier inoxydable, le cuivre, l'aluminium et le fer, y compris leurs alliages et du cuir.

9. Élément de placage, en particulier fabriqué selon un procédé selon l'une des revendications 1 à 8, comportant un treillis ou tissu constitué d'au moins deux bandes sensiblement sous forme de languettes (1a, 1b), lesquelles sont pressées ensemble pour former une surface sensiblement plane (2), au moins l'une des bandes sous forme de languettes (1a, 1b) étant formée à partir de bois de placage et l'au moins une bande sous forme de languette (1a, 1b) formée à partir de bois de placage étant pourvue sur l'une de ses faces d'une couche de promoteur d'adhérence (4), **caractérisé en ce que** la couche de promoteur d'adhérence (4) est immobilisée sur une couche de textile et/ou une couche de papier, que les fibres de bois de l'au moins une bande sous forme de languette (1a, 1b) formée à partir de bois de placage sont rompues, qu'au moins l'au moins une bande sous forme de languette (1a, 1b) formée à partir de bois de placage présente une épaisseur de 0,75 mm au plus, et que l'épaisseur totale de l'élément de placage est de 1,5 mm au plus, l'élément de placage présentant une résistance à la flexion, laquelle permet à l'élément de placage d'être fléchi à un angle (α) de 90° avec un rayon de flexion (R) inférieur à 10 mm.

10. Élément de placage selon la revendication 9, **caractérisé en ce que** le treillis ou le tissu constitué des au moins deux bandes sous forme de languettes (1a, 1b) est pourvu, sur une face, d'une couche de promoteur d'adhérence (3), laquelle est immobilisée en particulier sur une couche de textile et/ou une couche de papier.

11. Élément moulé comportant un élément de placage selon la revendication 9 ou 10, dans lequel l'élément de placage est relié à un support indéformable.

12. Élément moulé selon la revendication 11, **caractérisé en ce que** le support est formé d'au moins un polymère.

13. Élément moulé selon la revendication 11 ou 12, **caractérisé en ce qu'**une couche de promoteur d'adhérence (3) est disposée entre l'élément de placage et le support.

14. Élément moulé selon la revendication 13, **caractérisé en ce que** la couche de promoteur d'adhérence présente au moins un composant textile et/ou un composant à base de matériaux de papier.
